# EUROPÄISCHE PATENTSCHRIFT

(11) **EP 1 446 510 B1**
(45) Veröffentlichungstag und Bekanntmachung des Hinweises auf die Patenterteilung: **29.12.2004**
(21) Anmeldenummer: 02803761.2
(22) Anmeldetag: 15.10.2002
(51) Int. Cl.: C22C 9/00, C22C 9/04

(54) **VERWENDUNG EINER KORROSIONSBESTÄNDIGEN KUPFER-ZINK-LEGIERUNG FÜR TRINKWASSERFORMTEILE**
USE OF A NON-CORROSIVE COPPER-ZINC ALLOY FOR DRINKING WATER SHAPED PARTS
UTILISATION D'UN ALLIAGE CUIVRE-ZINC RESISTANT A LA CORROSION POUR PRODUIRE DES PIECES FACONNEES DESTINEES AU DOMAINE DE L'EAU POTABLE

(30) Priorität: 27.11.2001 DE 10158130
(43) Veröffentlichungstag der Anmeldung: 18.08.2004
(73) Patentinhaber: REHAU AG + Co, 95111 Rehau (DE)
(72) Erfinder: BÜTTNER, Claus, 91126 Schwabach (DE)
(86) Internationale Anmeldenummer: PCT/EP2002/011479
(87) Internationale Veröffentlichungsnummer: WO 2003/046237

(56) Entgegenhaltungen:
- EP-A- 0 506 995
- EP-A- 0 572 959
- EP-A- 0 663 452
- CH-A- 540 342
- PATENT ABSTRACTS OF JAPAN vol. 2000, no. 20, 10. Juli 2001 (2001-07-10) -& JP 2001 064742 A (CHUETSU METAL WORKS CO LTD), 13. März 2001 (2001-03-13)
- PATENT ABSTRACTS OF JAPAN vol. 1995, no. 11, 26. Dezember 1995 (1995-12-26) -& JP 07 207387 A (KITZ CORP), 8. August 1995 (1995-08-08)

## Beschreibung

Die Erfindung betrifft die Verwendung einer korrosionsbeständigen Kupfer-Zink-Legierung für Trinkwasserformteile, insbesondere zur Herstellung der Kupplungsteile, Winkelteile, Winkelbogenteile, T-Stückteile und Verteilerteile.

Zur Herstellung der Trinkwasserformteile werden bevorzugt Kupfer-Zink-Legierungen mit Kupfergehalten zwischen 57 und 63% und Zinkgehalten zwischen 36 und 40% eingesetzt, die in allen Hausanschlusssystemen verwendet werden, wenn die Legierungsbestandteile und deren Begleitelemente die Maximalwerte der DIN 50930-6 nicht überschreiten. Für die Weiter- und Endbearbeitung dieser Werkstoffe sind ihre Zerspanungseigenschaften von Bedeutung. Durch das Zulegieren des Elements Blei in Gewichtsprozenten von 3 bis maximal 4% wird eine gute Zerspanbarkeit erreicht, da Blei praktisch keine Mischbarkeit mit den Legierungsbestandteilen Kupfer und Zink aufweist und als Spanbrecher wirkt.
Zum Schutz des Trinkwassers sind die Werkstoffe der Trinkwasserformteile für Trinkwasseranwendungen in den Normen und Regelwerken der DIN 50930-1 bis 50930-6 und in DIN EN 806-2 ausführlich beschrieben und ergänzend in der Trinkwasserverordnung (TrinkwV) in der Fassung der Bekanntmachung vom November 2000 benannt. Für die Einhaltung und Unterschreitung der Grenzwerte der Werkstoffbestandteile für Trinkwasserformteile gelten die in der Trinkwasserverordnung festgelegten Parameterwerte und hinsichtlich der Werkstoffauswahl, die DIN 50930-6, Seite 7 und 8.

Es ist bekannt, dass Trinkwasserformteile aus Kupfer oder einer Legierung auf Kupferbasis bei bestimmten Wasserqualitäten und langen Wasserstandzeiten den Nachteil aufweisen, dass Kupferionen aus Trinkwasserformteilen in fließendes oder stehendes Trinkwasser abgegeben werden.

Die Absenkung des derzeit noch gültigen Richtwertes von 3 mg Cu/l in der deutschen Trinkwasserverordnung auf 2 mg Cu/l ist in der novellierten Fassung vorgeschrieben, deren Basis die EU-Richtlinie 98/83/ EG des Rates vom 3.11.1998 mit dem Titel: "Über die Qualität von Wasser für den menschlichen Gebrauch" ist und veröffentlicht wurde im Amtsblatt der Europäischen Gemeinschaft, L330/32 DE vom 5.12.1998, Anhang I, Teil B.

Bisher für Hausanschlussinstallationen verwendete Trinkwasserformteile erfüllen die vorstehenden Anforderungen. Die in der Praxis auftretende Variabilität der Qualität des Trinkwassers erfordern aber eine beständige Verbesserung des Sicherheitsabstandes hinsichtlich des Eintrags von festen und gelösten Korrosionsprodukten durch Trinkwasserformteile.

Aus dem Stand der Technik DE 31 14 187 A1 sind Kupferlegierungen aus 0,01% Mangan, 0,01 % Selen und Kupfer als Rest bekannt und aus DE 44 01 997 A1 Manganwerte zwischen 0,01 und 18% der Gesamtlegierung, die jedoch den Nachteil besitzen, dass sich das als Spinellbildner wirkende Mangan im Trinkwasser nachweisen lässt und dessen gesundheitliche Langzeitwirkung auf den Menschen nicht ausreichend untersucht ist.

EP-A 0 572 959 offenbart eine Kupfer-Zink-Legierung zur Herstellung von zuteilen für Trinkwasser - oder Sanitärinstallationen, insbesondere lasserarmaturen, die (in Gew.%) folgende Zusammensetzung aufweist: Cu: 62.5-64%; Pb: 0.5-1.5%; Mn: 0.3-0.4%; Si: 0.5-0.7%; Al: 0.3-0.7%; Sb: 0.05-0.15%; B: 0.0005-0.002%; Fe: 0-0.25%; Ni: 0-0.5% und als Rest Zn.

Andere Legierungsbestandteile, wie sie in DE 44 38 485 C2 und EP 0 506 995 A1 beschrieben sind, bestehen aus thermisch stabilen Dispersoiden aus Cr₂Ta, Dy₂O₃, Er₂O₃, ZrC, WSi₂, Yb₂O₃, Sm₂O₃ im Gesamtgehalt von 0,1 bis 5%, die eine spanbrechende Wirkung und Verarbeitungsvorteile aufweisen. Der Eintrag von Dispersoiden als Ersatz von Blei erfolgt herstellungsbedingt in Form von Pulvern während des Gießprozesses. Hinsichtlich der physiologischen Wirkung dieser Zusätze von Seltenen Erden auf das Trinkwasser und die einhergehende Belastung der Kleinkinder und Erwachsenen, liegen Langzeitstudien derzeit nicht vor und zur Dosis abhängigen, inkorporierenden und toxischen Wirkung von Dispersoiden auf den menschlichen Organismus existieren bisher keine wissenschaftlichen, fundierten Aussagen.

Der Erfindung liegt, ausgehend vom Stand der Technik, die Aufgabe zu Grunde, eine verbesserte korrosionsbeständige Kupfer-Zink-Legierung für Trinkwasserformteile zur Verfügung zu stellen, die Korrosionsbeständigkeit gegen Korrosionsvorgänge an den Oberflächen der Trinkwasserformteile aufweist und zukünftige Qualitätsanforderungen an das Trinkwasser hinsichtlich der Grenzwerte des Eintrages von Kupfer erfüllt.

Diese Aufgabe wird durch die Erfindung gemäß Patentanspruch 1 gelöst.
Vorteilhafte Weiterbildungen der Erfindung ergeben sich aus den Unteransprüchen.

Trinkwasserformteile gemäß der Erfindung sind ein Kupplungsteil, ein Übergangsteil, ein Winkelteil, ein Winkelbogenteil, ein T-Stückteil oder ein Verteilerteil.

Durch die Legierungskomponenten Zinn, Eisen, Nickel, Aluminium , Silizium und Blei, bietet die erfindungsgemäße korrosionsbeständige Kupfer-Zink-Legierung weiterhin den Vorteil, dass die Verarbeitbarkeit der Kupfer-Zink-Legierung nicht beeinträchtigt wird und eine wirtschaftliche Herstellung von Trinkwasserformteilen mit den üblicherweise verfügbaren Fertigungsmethoden ermöglicht wird.

Die erfindungsgemäße Kupfer-Zink-Legierung für Trinkwasserformteile erscheint physiologisch unbedenklich und umweltschonend. Durchgeführte Langzeituntersuchungen an Trinkwässern und einem pH-Wert im Bereich von 6 bis 9,5 ergaben einen deutlich reduzierten Korrosionsprodukteintrag und minimale Kupferionenlöslichkeit.

Überraschenderweise liegen die Kupferlöslichkeitswerte der erfindungsgemäßen Kupfer-Zink-Legierung für Trinkwasserformteile unterhalb 0,75 mg/l Cu.
Die vorteilhaft erreichte Reduzierung der Kupferionenlöslichkeit in Wasser beruht bei der erfindungsgemäß zu verwendenden Legierung im Wesentlichen auf dem Zinkgehalt im Bereich von 23 bis 32%. Liegt der Zinkgehalt unterhalb der Grenze von 23%, treten Probleme in der Verarbeitung auf und oberhalb von 32% Zinkgehalt steigt die Kupferionenlöslichkeit zu größeren Werten als 0,8 mg/l Cu an.

Die Legierungszusätze von 0,01 bis 0,3% mindestens eines der Elemente Zinn, Eisen, Nickel, Aluminium und/oder Silizium unterdrückt die Kupferionenlöslichkeit in Gegenwart eines Bleigehalts von 0,7 bis 1,5% besonders wirksam und verbessert die Korrosionseigenschaft.
Eisen und/oder Zinn können der erfindungsgemäß zu verwendenden Kupfer-Zink-Legierung bis maximal 0,14% zugesetzt werden, um den Korrosionsschutz zu erhöhen.
Besonders günstig ist ein Zusatz von 0,02% Nickel und 0,01% Aluminium. Dieser führt zu einer vorteilhaften Wirkung der Unterdrückung der Kupferlöslichkeit und zeigt in Gegenwart von 0,005% Silizium eine Verbesserung der Korrosionseigenschaft.
Der Bleigehalt von 0,8 bis 1,2% verbessert in vorteilhafter Weise die Zerspanungseigenschaft und ermöglicht die wirtschaftliche Herstellung der Trinkwasserformteile.

Die Zusammensetzung in Gewichtsprozenten (Gew%) von untersuchten Kupfer-Zink-Legierungen ist in der nachfolgenden Tabelle angegeben.

| Legierung | | | | Zusammensetzung (Gew%) | | | | |
|---|---|---|---|---|---|---|---|---|
| | Zn | Pb | Sn | Fe | Ni | Al | Si | Cu |
| 1 | 30,3 | 0,70 | 0,02 | 0,02 | 0,02 | 0,01 | 0,005 | Rest |
| 2 | 29,6 | 1,50 | 0,02 | 0,02 | 0,02 | 0,01 | 0,005 | Rest |
| 3 | 27,8 | 1,25 | 0,07 | 0,04 | 0,02 | 0,01 | 0,005 | Rest |
| 4 | 30,0 | 1,20 | 0,08 | 0,05 | 0,02 | 0,01 | 0,005 | Rest |
| 5 | 29,3 | 0,80 | 0,06 | 0,08 | 0,02 | 0,01 | 0,005 | Rest |

Die in der Tabelle genannten Beispiele der erfindungsgemäßen korrosionsbeständigen Kupfer-Zink-Legierungen für Trinkwasserformteile werden nach bekannten Standardverfahren zunächst geschmolzen und danach zu Rohmaterialblöcken gegossen.

Anschließend werden aus den Rohmaterialblöcken das Vormaterial nach dem Strangpressverfahren hergestellt und in einem weiteren Arbeitsschritt die erhaltenen Stangen- und/oder Rohrprofile einer standardisierten Glühung unterzogen.
Die durch Glühung erreichte Gefügehomogenisierung der korrosionsbeständigen Kupfer-Zink-Legierung erfolgt vorzugsweise bei Temperaturen von 550 bis 650 °C und einer Zeitdauer von bis zu 2 Stunden.
Nach dem Glühen werden die Stangen-/Rohrprofile einem standardisierten Ziehprozess unterzogen und abschließend thermisch entspannt.

Die Trinkwasserformteile für die Anwendung als Kupplungsteil werden durch Drehbearbeitung oder Schmiedebearbeitung mit anschließender Drehbearbeitung geformt.
Die Trinkwasserformteile für die Anwendung als Winkelteil, Winkelbogenteil und T-Stückteil werden durch Warmumformung und anschließender Konturherstellung durch drehende Bearbeitung hergestellt.
In einem weiteren Arbeitsschritt werden die Trinkwasserformteile entfettet.

An den Trinkwasserformteilen mit der erfindungsgemäßen korrosionsbeständigen Kupfer-Zink-Legierung erfolgten Testreihen zur Beurteilung der Korrosionsneigung nach den vorgenannten DIN Normen. Die Kupfermengen in mg/l werden mit einem Absorptionsspektrometer gemessen und der pH-Wert der verwendeten Versuchstrinkwässer variierte in einem Bereich von 6 und 9,5.

## Patentansprüche

1. Verwendung einer korrosionsbeständigen Kupfer-Zink-Legierung für Trinkwasserformteile, die aus folgenden Legierungsbestandteilen zusammengesetzt ist
a) 23 bis 32% Zink
b) 0,01 bis 0,3% mindestens eines der Elemente Zinn, Eisen, Nickel, Aluminium und Silizium
c) 0,7 bis 1,5% Blei
d) Rest Kupfer einschließlich herstellungsbedingter Verunreinigungen
als Werkstoff für die Herstellung, wobei der Restkupferanteil sich auf die Summe der Bestandteile der jeweiligen Mischungskomponenten bei a) bis c) richtet.

2. Verwendung einer korrosionsbeständigen Kupfer-Zink-Legierung gemäß Anspruch 1, deren Zinkgehalt 27 bis 30% beträgt, für den in Anspruch 1 genannten Zweck.

3. Verwendung einer korrosionsbeständigen Kupfer-Zink-Legierung gemäß Anspruch 1 oder 2, die außerdem noch 0,8 bis 1,2% Blei enthält, für den in Anspruch 1 genannten Zweck.

4. Verwendung einer korrosionsbeständigen Kupfer-Zink-Legierung gemäß der Ansprüche 1 bis 3, die mindestens ein Element der Gruppe
0,01 bis 0,2% Zinn
0,01 bis 0,2% Eisen
0,01 bis 0,2% Nickel und/oder Aluminium
0,002 bis 0,005% Silizium
enthält, mit der Maßgabe, dass der Gesamtgehalt dieser Elemente 0,25% nicht übersteigt, für den in Anspruch 1 genannten Zweck.

5. Verwendung einer korrosionsbeständigen Kupfer-Zink-Legierung gemäß Anspruch 4, die mindestens ein Element aus der Gruppe
0,02 bis 0,10% Zinn
0,02 bis 0,10% Eisen
0,01 bis 0,03% Nickel und/oder Aluminium
0,003 bis 0,005% Silizium
enthält und der Gesamtgehalt dieser Elemente zwischen 0,053% und 0,235% liegt, für den in Anspruch 1 genannten Zweck.

6. Trinkwasserformteil nach Anspruch 1 bis 5, **dadurch gekennzeichnet, dass** es ein Kupplungsteil ist.

7. Trinkwasserformteil nach Anspruch 1 bis 5, **dadurch gekennzeichnet, dass** es ein Übergangsteil ist.

8. Trinkwasserformteil nach Anspruch 1 bis 5, **dadurch gekennzeichnet, dass** es ein Winkelteil ist.

9. Trinkwasserformteil nach Anspruch 1 bis 5, **dadurch gekennzeichnet, dass** es ein Winkelbogenteil ist

10. Trinkwasserformteil nach Anspruch 1 bis 5, **dadurch gekennzeichnet, dass** es ein T-Stückteil ist

11. Trinkwasserformteil nach Anspruch 1 bis 5, **dadurch gekennzeichnet, dass** es ein Verteilerteil ist.

## Claims

1. Use of a non-corrosive copper-zinc alloy for drinking water shaped parts, composed of the following alloy components:
a) 23 to 32% zinc
b) 0.01 to 0.3% of at least one of the elements tin, iron, nickel, aluminium and silicon
c) 0.7 to 1.5% lead
d) the remainder of copper, including production impurities
as a material for manufacturing, in which the remaining copper content depends on the sum of the respective components in a) to c) of the mixture.

2. Use of a non-corrosive copper-zinc alloy according to claim 1, whose zinc content is 27 to 30%, for the purpose according to claim 1.

3. Use of a non-corrosive copper-zinc alloy according to the claims 1 or 2, which also contains 0.8 to 1.2% lead, for the purpose according to claim 1.

4. Use of a non-corrosive copper zinc-alloy according to the claims 1 to 3, which contains at least one element from the group
0.01 to 0.2% tin
0.01 to 0.2% iron
0.01 to 0.2% nickel and/or aluminium
0.002 to 0.005% silicon,
under the condition that the total content of these elements does not exceed 0.25%, for the purpose according to claim 1.

5. Use of a non-corrosive copper-zinc alloy according to claim 4, which contains at least one element from the group
0.02 to 0.10% tin
0.02 to 0.10% iron
0.01 to 0.03% nickel and/or aluminium
0.003 to 0.005% silicon,
and the total content of these elements is between 0.053% and 0.235%, for the purpose according to claim 1.

6. Drinking water shaped part according to claims 1 to 5, **characterised in that**, this is a coupling part.

7. Drinking water shaped part according to claims 1 to 5, **characterised in that**, this is an adapter part.

8. Drinking water shaped part according to claims 1 to 5, **characterised in that**, this is an angular part.

9. Drinking water shaped part according to claims 1 to 5, **characterised in that**, this is a curved angle part.

10. Drinking water shaped part according to claims 1 to 5, **characterised in that**, this is a T-shaped part.

11. Drinking water shaped part according to claims 1 to 5, **characterised in that**, this is a distributing part.

## Revendications

1. Utilisation d'un alliage cuivre - zinc résistant à la corrosion pour produire des pièces faconnees destinées au domaine de l'eau potable composés des éléments d'alliage suivants
a) 23 à 32% de zinc
b) au moins 0,01 à 0,3% de l'un des éléments étain, fer, nickel, aluminium ou silicium
c) 0,7 à 1,5% de plomb
d) reste cuivre y compris impuretés provenant de la fabrication
en tant que matière pour la fabrication et la part de cuivre restante s'oriente sur la somme des éléments des composants respectifs du mélange de a) à c).

2. Utilisation d'un alliage cuivre - zinc résistant à la corrosion selon revendication 1, dont la teneur en zinc est de 27 à 30%, pour l'objectif mentionné au revendication 1.

3. Utilisation d'un alliage cuivre - zinc résistant à la corrosion selon revendication 1 ou 2, qui contient en plus 0,8 à 1,2% de plomb, pour l'objectif mentionné au revendication 1.

4. Utilisation d'un alliage cuivre - zinc résistant à la corrosion selon revendications 1 à 3, qui contient au moins un élément du groupe
0,01 à 0,2% d' étain
0,01 à 0,2% de fer
0,01 à 0,2% de nickel et/ou d'aluminium
0,002 à 0,005 de silicium,
avec la condition que la teneur totale de ces éléments ne dépasse pas 0,25%, pour l'objectif mentionné au revendication 1.

5. Utilisation d'un alliage cuivre - zinc résistant à la corrosion selon revendication 4, qui contient au moins un élément du groupe
0,02 à 0,10% d'étain
0,02 à 0,10% de fer
0,01 à 0,03% de nickel et/ou d'aluminium
0,003 à 0,005 de silicium
et avec une teneur totale de ces éléments allant de 0,053% à 0,235%, pour l'objectif mentionné au revendication 1.

6. Pièce faconnees destinée au domaine de l' eau potable selon les revendications 1 à 5, **caractérisé en ce que** c'est une pièce d'accouplement.

7. Pièce faconnees destinée au domaine de l'eau potable selon les revendications 1 à 5, **caractérisé en ce que** c'est une pièce de raccordement.

8. Pièce faconnees destinée au domaine de l'eau potable selon les revendications 1 à 5, **caractérisé en ce que** c'est une pièce angulaire.

9. Pièce faconnees destinée au domaine de l' eau potable selon les revendications 1 à 5, **caractérisé en ce que** c'est une pièce arc.

10. Pièce faconnees destinée au domaine de l'eau potable selon les revendications 1 à 5, **caractérisé en ce que** c'est un raccord en T.

11. Pièce faconnees destinée au domaine de l'eau potable selon les revendications 1 à 5, **caractérisé en ce que** c'est une pièce de distribution.
